# FASCICULE DE BREVET EUROPEEN

(11) **EP 0 514 294 B1**
(45) Date de publication et mention de la délivrance du brevet: **11.09.1996**
(21) Numéro de dépôt: 92420150.2
(22) Date de dépôt: 11.05.1992
(51) Int. Cl.: C21C 1/02, C21C 7/064, C21C 1/10

(54) **Désulfurant pour fonte constitué de magnésium et de carbure de calcium enrobés**
Entschwefelungsmittel für Gusseisen, bestehend aus Magnesium mit einem Kalziumkarbidüberzug
Agent for desulfphuration of cast iron consisting of magnesium coated with calcium carbide

(30) Priorité: 16.05.1991 FR 9106612
(43) Date de publication de la demande: 19.11.1992
(73) Titulaire: PECHINEY ELECTROMETALLURGIE, 92400 Courbevoie (FR)
(72) Inventeur: Galvin, Paul Herni, F-74190 Le Fayet (FR); Rebière, Michel, F-74190 Le Fayet (FR)
(74) Mandataire: Mougeot, Jean-Claude

(56) Documents cités:
- EP-A- 0 164 592
- DE-C- 3 831 831
- LU-A- 70 014
- PATENT ABSTRACTS OF JAPAN vol. 3, no. 152 (C-67)(161) 14 Décembre 1979
- PATENT ABSTRACTS OF JAPAN vol. 4, no. 61 (C-9)(543) 8 Mai 1980

## Description

### 1°)DOMAINE DE L'INVENTION.

Le domaine technique de l'invention est celui de la désulfuration des fontes,qu'elles soient d'affinage c'est-à-dire destinées à la fabrication de l'acier,ou de moulage,destinées en particulier à la fabrication de pièces en fonte à graphite sphèroïdal.Dans le premier cas,pour des raisons de caractéristiques mécaniques,la teneur en soufre doit être abaissée à 0,005 -0,010 %;dans le deuxième cas,la sphéroïdisation n'est possible que pour des teneurs en soufre inférieures à 0,010 %.

La plupart des agents désulfurants sont à base de deux alcalino-terreux :le magnésium et le calcium qui se combinent facilement avec le soufre pour donner des sulfures, en formant des scories insolubles dans la fonte.Le magnésium et le calcium excédentaires s'éliminent du fait de leur tension de vapeur élevée à la température de traitement,le carbure de calcium excédentaire,sous forme de scories.Ainsi,on utilise,séparement ou en combinaison,du magnésium métallique,du carbonate de calcium,de la chaux, de la chaux diamide (mélange de carbonate de Ca et de carbone) et du carbure de calcium,additionnés éventuellement de produits destinés à améliorer la coulabilité du mélange ou à dégager des gaz permettant une bonne répartition du désulfurant dans la fonte liquide.
Ces désulfurants sont,en effet, le plus souvent,injectés à l'aide d'une lance,en suspension dans un gaz porteur inerte.

L'injection simultanée de carbure de calcium et de magnésium pour la désulfuration peut se faire de deux façons:soit par co-injection de deux composants stockés séparément,le mélange se faisant dans la lance,soit par injection d'un prémélange des deux composants.

L'invention concerne un nouveau produit désulfurant qui est un prémélange à base de carbure de calcium et de magnésium.

### 2°)ART ANTERIEUR

La désulfuration des bains de fonte liquide par le magnésium et le carbure de calcium est connue par plusieurs brevets.Les plus représentatifs de l'art antérieur sont analysés ci-après:
Le brevet français FR 2 317 361 (KLOCKNER WERKE AG) décrit un désulfurant composé de carbure de calcium (ou de cyanamide calcique ou de chaux ) de granulométrie 0-1 mm et de poudre de magnésium (ou d'aluminium) de même granulomètrie.

Les brevets européens EP 0 164 592 et EP 0 226 994 ( SKW TROSTBERG AG ) décrivent tous deux des produits pour la désulfuration utilisant du magnésium et du carbure de calcium soit sous forme de prémélange soit séparément.Dans le premier de ces deux brevets,le composant à base de carbure est additionné d'un produit,liquide ou solide dégageant de l'hydrogène au contact avec la fonte liquide.Dans le deuxième,ce même composant à base de carbure est additionné de houille à haute teneur en matières volatiles.

Le modèle d'utilité allemand GBM 88 16 829.8 (SKW TROSTBERG AG) décrit un prémélange désulfurant à base de carbure de calcium et de magnésium dans lequel les densités apparentes et les tailles de grain du carbure et du magnésium sont dans le même domaine.

Enfin,le brevet allemand DE 3 831 831 (SKW TROSTBERG AG) décrit un prémélange désulfurant à base de carbure de calcium et de magnésium dans lequel les particules des deux constituants sont toutes deux enrobées d'une couche d'un produit tel la diatomée ou la bentonite,contenant de la silice,lié à l'aide d'une huile,végétale ou de silicone.

### 3°)EXPOSE DU PROBLEME.

Les prémélanges carbure de calcium-magnésium,pour être efficaces et commodes d'utilisation doivent satisfaire à des exigences contradictoires:
- le magnésium,pour des raisons de sécurité contre les explosions,ne peut être trop fin;on considère que les grains doivent avoir une taille supérieure à 150 micromètres;
- le carbure de calcium,pour avoir une bonne vitesse de réaction et donc un bon rendement doit être le plus fin possible.S'il est trop grossier,on en retrouve dans les scories une fraction importante qui n'a pas réagi.Cela est non seulement préjudiciable pour le coût de l'opération,mais aussi pour l'environnement,les scories mises au crassier réagissant avec l'humidité atmosphérique en dégageant des gaz malodorants.
- mais le carbure fin présente des inconvénients majeurs:il est très réactif vis-à-vis de la vapeur d'eau;il s'écoule mal dans les canalisations d'alimentation des lances d'injection.
- enfin,si les tailles de grains des deux constituants sont trop différentes,le prémélange,au cours du transport ou du stockage a tendance à se ségréger.Les proportions des constituants ne sont plus homogènes dans les récipients de stockage,ce qui nuit à la reproductibilité des résultats du traitement et à la qualité des produits.

### 4°)DESCRIPTION DE L'INVENTION ET EXEMPLES.

L'invention a pour objet de concilier ces exigences apparemment contradictoires.Elle concerne un nouveau produit de désulfuration des fontes comme revendiqué dans la revendication 1,constitué d'un prémélange de deux constituants,l'un à base de carbure de calcium,l'autre à base de magnésium.

Les inventeurs sont partis de deux constatations:
La première est que lorsqu' une poudre de composition homogène mais de granulomètrie assez large est stockée dans un récipient et soumise à des vibrations telles que celles qui se produisent au cours d'un transport,on observe une ségrégation spontanée:les particules les plus grosses migrent vers le haut du récipient,les plus fines vers le bas.
La deuxième constatation est que lorsqu' une poudre de deux constituants de masses volumiques différentes,mais de même granulomètrie est stockée dans un récipient et soumise à des vibrations,on observe là encore une ségrégation spontanée:les particules les moins denses migrent vers le haut du récipient,les plus denses vers le bas.

Les inventeurs ont alors eu l'idée de compenser la ségrégation due à la différence de tailles des grains par la ségrégation due à la différence de masse volumique.Cela revient à choisir les tailles des grains et les masses volumiques des deux poudres,ici la poudre de carbure et celle de magnésium de telle sorte que le rapport taille des grains/masse volumique soit le même pour les deux constituants:
T_{Mg}/d_{Mg} = T_{CaC2}/d_{CaC2} ou encore:
T_{Mg}/T_{CaC2} = d_{Mg}/d_{CaC2}= k
où T = taille des grains ; d = masse volumique

Ainsi,et à la différence de l'art antérieur,il n'est pas nécessaire d'avoir des tailles de grains et des masses volumiques ou des densités apparentes égales pour éviter la ségrégation.On dispose d'un degré de liberté de plus pour adapter les tailles de grains aux souhaits du client tout en lui fournissant un prémélange non ségrégeant.

Pour obtenir un mélange de grains de carbure de calcium et de magnésium dont les tailles de grains soient proportionnelles aux masses volumiques des constituants,il est nécessaire de pouvoir modifier artificiellement la masse volumique des grains d'au moins une des poudres.En effet,la masse volumique du carbure est environ de 2,25 g/cm3 tandis que celle du magnésium est de 1,75 g/cm3.Mais il est possible de modifier la masse volumique des grains en enrobant leur constituant principal,par exemple le magnésium,d'un produit de masse volumique différente.

Un tel grain de magnésium enrobé affecte la forme approximative d'une sphère de diamètre D1 revêtue d'une couche externe d'épaisseur e.Pour la suite de la description,les définitions suivantes seront adoptées:
Magnésium
Diamètre du grain : D1
Masse volumique : d1
Enrobage
Epaisseur : e
Masse volumique : d2
Magnésium enrobé
Diamètre du grain : D1 + 2e
Masse volumique : d
Carbure de calcium
Diamètre du grain : D3
Masse volumique : d3

Un calcul élémentaire montre que la masse volumique du grain de magnésium enrobé d est égale à:$\text{d = d2-(d2 - d1)} {\left(\frac{\text{D1}}{\text{D1+2e}}\right)}^{\text{3}}$

Avec les notations ci-dessus indiquées,la proportionnalité entre taille des grains et masse volumique s'écrit:$\frac{\text{D1+2e}}{\text{D3}} \text{=} \frac{\text{d}}{\text{d3}}$

La combinaison des équations (1) et (2) fournit une relation liant les diamètres des grains,l'épaisseur de l'enrobage et les masses volumiques de chacun des constituants et de l'enrobage.Cette relation,explicitée par exemple par rapport à D3 s'écrit:$\text{D3=} \frac{\text{D1 + 2e}}{\frac{\text{d2}}{\text{d3}} \text{-} \frac{\text{d2-d1}}{\text{d3}} {\left(\frac{\text{D1}}{\text{D1+2e}}\right)}^{\text{3}}}$

Tous les calculs développés ci-dessus s'appliquent à des poudres théoriques dont le spectre granulométrique est très étroit.Ce n'est pas le cas des poudres réelles dont le spectre granulométrique est en général,plus large.On peut,selon le cas,appliquer la méthode de détermination de l'épaisseur e de la couche d'enrobage permettant de calculer la masse volumique moyenne des grains enrobés,ou bien à la taille moyenne des particules,ou bien à la taille la plus fréquente ou enfin à la limite supérieure de la répartition granulométrique.

Ces calculs sont aussi basés sur une masse volumique théorique des produits d'enrobage.Dans la pratique,l'enrobage a une masse volumique mesurée qui peut être inférieure à cette masse volumique théorique parce qu'il n'est pas parfaitement compact et présente des porosités.Les règles de calcul indiquées plus haut doivent s'appliquer à l'évidence aux masses volumiques mesurées qu'il est facile de déterminer expérimentalement par des méthodes connues.

Les exemples qui suivent illustrent l'application de ces règles de calcul.

### EXEMPLE 1

On veut préparer un prémélange de désulfuration composé de grains de magnésium enrobés,comme décrit dans le brevet français FR-A-2 668 776 de la demanderesse, d'un laitier de composition 2CaO,SiO2, sous-produit de la fabrication du magnésium par réduction.

Les masses volumiques sont les suivantes:
- magnésium : d1 = 1,75 g/cm3
- laitier : d2 = 2,95 g/cm3
- carbure : d3 = 2,25 g/cm3

La taille moyenne des grains de magnésium est de 630 micromètres.L'épaisseur de l'enrobage,constitué d'une monocouche de grains de laitier est de 100 micromètres.

En portant ces valeurs dans la relation (3),on obtient la valeur de la taille moyenne des grains de carbure de calcium, D3 = 770 micromètres.
La masse volumique moyenne des particules de magnésium enrobées est obtenue par la relation (1) ; on trouve d = 2,425.On vérifie que le rapport des tailles de grains, 830/770 = 1,08 est égal au rapport des masses volumiques, 2,425/2,25.

### EXEMPLE 2

On veut préparer un prémélange de désulfuration composé de grains de magnésium enrobés,cette fois-ci de carbure de calcium. Le magnésium a la même granulométrie que dans l'exemple précédent,la couche d'enrobage a la même épaisseur.

Les masses volumiques sont les suivantes:
- magnésium : d1 = 1,75 g/cm3
- carbure : d2 = d3 = 2,25 g/cm3

En portant ces valeurs dans la relation (3),on obtient la valeur de la taille moyenne des grains de carbure de calcium, D3 = 920 micromètres.
La masse volumique moyenne des particules de magnésium enrobées est obtenue par la relation (1) ; on trouve d = 2,03.0n vérifie que le rapport des tailles de grains, 830/920 = 0,90 est égal au rapport des masses volumiques, 2,03/2,25

L'exemple 2 ci-dessus permet de comprendre toute la portée de l'invention.En effet, ce que souhaite en général le client,c'est un certain rapport pondéral entre le magnésium et le carbure de calcium.Or le carbure de calcium se présente sous deux formes : carbure de calcium en grains séparés et carbure de calcium d'enrobage.
Un calcul élémentaire montre que le pourcentage pondéral de magnésium dans le grain composite magnésium enrobé de carbure,mg% est donné par la formule:${\text{100/mg = 1 +( d3/d1)(( 1 + 2e/D1)}}^{\text{3}} \text{- 1 )}$

Avec les données de l'exemple 2,on constate que le pourcentage de magnésium dans le grain de magnésium enrobé est de 37,7 %.Si ce pourcentage convient,il est alors inutile de faire un mélange avec du carbure de calcium et le produit obtenu,composé uniquement de grains de magnésium enrobés est alors conforme à l'un des produits désulfurants décrits dans le brevet français FR-A-2668776. Dans le cas général,au contraire,on souhaite un pourcentage pondéral de magnésium inférieur à 38%,de l'ordre de 20 %,par exemple. On est donc amené à ajouter aux grains enrobés de magnésium des grains de carbure de calcium et le calcul montre que,pour éviter, selon l'invention, la ségrégation des deux types de grains,les grains de carbure de calcium doivent avoir une dimension moyenne de 920 micromètres.

Mais cette taille,ainsi que cela a été indiqué dans l'exposé du problème,est trop grossière et conduit à une réaction incomplète avec le soufre de la fonte;il s'ensuit un mauvais rendement et la mise au crassier de scories contenant encore de fortes proportions de carbure.On admet en général que le carbure de calcium perd beaucoup de son efficacité lorsque la taille des grains dépasse 250 micromètres environ.

Ainsi, et c'est un autre aspect de l'invention,il est nécessaire lorsque l'on est amené à utiliser des grains de carbure de taille nettement supérieure à 250 micromètres de procéder à une agglomération de grains plus fins.Cette agglomération doit se faire à l'aide d'un liant qui,à la température ambiante,assure une bonne cohésion des agglomérats et qui,à la température de la fonte liquide,disparaisse en libérant les grains élémentaires,susceptibles d'une bonne réactivité vis-à-vis du soufre de la fonte.

Le liant,pouvant s'utiliser aussi bien pour l'enrobage du magnésium par le carbure de calcium ou une autre substance minérale que pour l'agglomération du carbure de calcium peut être une huile ou une graisse organique,animale,végétale ou minérale (silicone).

Cette huile ou graisse organique en dehors de sa fonction de liant,présente d'autres avantages:
- elle protège le carbure contre l'oxydation et contre l'humidité. Le carbure est,en effet,surtout lorsqu'il est à l'état de fines particules,susceptible de provoquer des explosions au contact de l'air (explosions de poudres). En outre,sa réaction avec l'eau et l'humidité produit,comme on le sait,de l'acétylène,gaz extrêmement inflammable.
- si elle possède un point de fusion franc relativement élevé,elle n'a pas tendance à se ramollir progressivement au contact d'une température élevée en provoquant des colmatages dans les dispositifs de stockage,de manutention et de distribution du produit désulfurant.

Le choix du liant d'enrobage et d'agglomération est donc primordial. Pour avoir un produit à fusion franche,on prendra de préférence un produit composé quasi exclusivement ou au moins à 85 % d'une seule espèce chimique tel un ester gras saturé,obtenu par exemple par hydrogénation catalytique d'une huile non saturée (procédé de durcissement des huiles). Sa masse molaire devra être assez élevée pour obtenir un point de fusion suffisamment haut.Le déposant a trouvé qu'une graisse saturée convient particulièrement pour cette application. Il s'agit d'un produit commercialisé sous le nom de "Ricidrol",obtenu par hydrogénation de l'huile de ricin et composé à 85 % de trihydroxystéarate de glycérol. Cet ester a une molécule comportant 57 atomes de carbone et sa masse molaire est de 938.Il présente un point de fusion franc Tf = 86°C.

Pour l'agglomération du carbure de calcium,d'autres liants peuvent être utilisés à la place de l'huile de ricin hydrogénée,notamment des brais de houille.

La fabrication de chacun des deux composants,base magnésium et base carbure se fait dans un mélangeur ou un broyeur,dans lequel on introduit les produits solides que l'on porte à une température un peu supérieure à celle de fusion du liant,afin que ce liant fonde et puisse ainsi enrober parfaitement les grains. La quantité de liant peut varier dans d'assez larges proportions : entre 0,2 à 10 % du poids du produit solide avec une valeur préférée voisine de 1 %. Le produit est éventuellement tamisé à la sortie,après refroidissement pour éliminer les fractions les plus fines et les plus grossières. Il est également possible,dans le cadre de cette invention,d'additionner au carbure de calcium et au liant des produits carbonés (houille,noir de fumée,etc...) dans une proportion de 4 à 10 % du poids de carbure.

### EXEMPLE 3

On veut fabriquer un mélange désulfurant non-segrégeant contenant en poids 80 % de carbure de calcium et 20 % de magnesium.On dispose de poudre de carbure de calcium de granulométrie comprise entre 0 et 150 micromètres avec une taille moyenne de 100 micromètres et de grains de magnésium de taille comprise entre 400 et 800 micromètres avec une taille moyenne de 630 micromètres.
Le calcul illustré par l'exemple 2 montre que les grains de magnésium enrobés recouverts d'une monocouche de particules de carbure auront un diamètre de 830 micromètres et que,pour respecter la proportionnalité des granulométries aux masses volumiques,les particules de carbure devront avoir un diamètre de 920 micromètres.
Le magnésium enrobé contient,on l'a vu, 37,7 % de magnésium et 62,3 % de carbure.Comme on veut obtenir un mélange à 20 % de magnésium,il sera constitué de 53 % de magnésium enrobé et de 47 % de carbure aggloméré.
L'enrobage du magnésium se fait dans les conditions suivantes:on introduit dans un mélangeur de préférence sous atmosphère d'azote la poudre de magnésium de granulométrie indiquée plus haut.On chauffe à une température de l'ordre de 100°C et on ajoute 1 % d'huile de ricin hydrogénée fondue.On introduit alors progressivement une quantité de carbure égale à (100 -37,7)/37,7= 1,65 fois le poids de magnésium et on laisse le mélangeur en marche jusqu'a ce que le magnésium soit complètement enrobé par le carbure.
L'agglomération du carbure se fait dans les mêmes conditions avec addition d'huile de ricin hydrogénée dans un mélangeur contenant la poudre de carbure.Il peut être utile,à la sortie du mélangeur de tamiser le produit pour obtenir une granulométrie centrée sur 920 micromètres,par exemple de 700 à 1050 micromètres,les particules les plus fines et,après rebroyage sommaire,les plus grossières étant recyclées dans le mélangeur.

### EXEMPLE 4.

On veut,comme dans l'exemple 3, fabriquer un mélange désulfurant non-segrégeant contenant en poids 80 % de carbure de calcium et 20 % de magnesium.On dispose de poudre de carbure de calcium de granulomètrie comprise entre 0 et 80 micromètres avec une taille moyenne de 40 micromètres et de grains de magnésium de taille comprise entre 150 et 600 micromètres avec une taille moyenne de 375 micromètres.

Avec les notations vues plus haut,$\text{D1= 375 micromètres}$$\text{e= 40 micromètres}$

D'après la formule (3),on peut calculer le diamètre du grain de carbure D3 = 520 micromètres.

Le magnésium enrobé sera constitué de grains de magnésium de diamètre moyen 375 micromètres entourés d'une couche de carbure moyenne de 40 micromètres.Les grains composites auront donc un diamètre externe de 455 micromètres en moyenne.D'après la formule (4),ils contiendront 49,7 % de magnésium et 50,3 % de carbure.Comme on veut obtenir un mélange à 20 % de magnésium,il sera constitué de 40,2 % de magnésium enrobé et de 59,8 % de carbure aggloméré.

On appliquera les mêmes méthodes de préparation de chacun des constituants du mélange que dans l'exemple précédent.

### EXEMPLE 5.

En reprenant les conditions de l'exemple 1,on veut obtenir un mélange désulfurant dans lequel la proportion pondérale de carbure de calcium soit 4 fois la proportion de magnésium.

La taille moyenne des grains de magnésium est de 630 micromètres.L'épaisseur de l'enrobage,constitué d'une monocouche de grains de laitier est de 100 micromètres.La taille moyenne des grains de magnésium enrobés est donc de 830 micromètres.

En portant ces valeurs dans la relation (4),on obtient le pourcentage pondéral de magnésium dans les grains de magnésium enrobés : 31,6 %.Le mélange devra donc contenir en poids 44 % de magnésium enrobé et 56 % de carbure.

On appliquera les mêmes méthodes de préparation de chacun des constituants du mélange que dans l'exemple précédent,à la différence près que dans la fabrication du magnésium enrobé, le laitier sera substitué au carbure de calcium.

## Revendications

1. Mélange désulfurant à base de grains de magnésium enrobés d'un composé minéral et de grains de carbure de calcium caractérisé en ce que les dimensions moyennes des grains de magnésium enrobés (D1 + 2e) et des grains de carbure de calcium (D3) sont proportionnelles aux masses volumiques moyennes de ces grains (d, d3) de sorte que:$\frac{\text{D1+2e}}{\text{D3}} \text{=} \frac{\text{d}}{\text{d3}} \text{.}$

2. Mélange désulfurant selon la revendication 1 caractérisé en ce que le composé minéral d'enrobage est un laitier de composition 2CaO,SiO2.

3. Mélange désulfurant selon la revendication 1 caractérisé en ce que le composé minéral d'enrobage est du carbure de calcium.

4. Mélange désulfurant selon la revendication 3 caractérisé en ce que le composé minéral d'enrobage est du carbure de calcium micronisé de taille de grains de moins de 80 micromètres.

5. Mélange désulfurant selon l'une des revendications 1 à 4 caractérisé en ce que les grains de carbure de calcium sont constitués de fines de carbure agglomérés.

6. Mélange désulfurant selon l'une des revendications 1 à 5 caractérisé en ce qu'il contient moins de 38 % de magnésium en poids.

7. Mélange désulfurant selon l'une des revendications 1 à 6 caractérisé en ce que le composé d'enrobage des grains de magnésium et/ou les grains agglomérés de carbure de calcium contiennent un liant constitué d'une huile ou d'une graisse organique, animale, végétale ou minérale.

8. Mélange désulfurant selon la revendication 7 caractérisé en ce que le liant est constitué en majeure partie d'huile de ricin hydrogénée.

9. Mélange désulfurant selon l'une des revendications 1 à 8 caractérisé en ce que les grains de carbure de calcium sont agglomérés par un liant constitué de brai de houille.

## Patentansprüche

1. Entschwefelungsgemisch auf Basis von mit einer mineralischen Verbindung umhüllten Magnesiumkörnern und von Calciumcarbidkörnern,
dadurch gekennzeichnet,
daß die mittleren Abmessungen der umhüllten Magnesiumkörner (D1 + 2e) und der Calciumcarbidkörner (D3) den mittleren Volumenmassen dieser Körner (d, d3) derart proportional sind, daß$\frac{\text{D1+2e}}{\text{D3}} \text{=} \frac{\text{d}}{\text{d3}} \text{.}$ .

2. Entschwefelungsgemisch nach dem Anspruch 1,
dadurch gekennzeichnet,
daß die mineralische Umhüllungsverbindung eine Schlacke einer Zusammensetzung 2CaO, SiO₂ ist.

3. Entschwefelungsgemisch nach dem Anspruch 1,
dadurch gekennzeichnet,
daß die mineralische Umhüllungsverbindung Calciumcarbid ist.

4. Entschwefelungsgemisch nach dem Anspruch 3,
dadurch gekennzeichnet,
daß die mineralische Umhüllungsverbindung mikronisiertes Calciumcarbid einer Körnergröße von weniger als 80 µm ist.

5. Entschwefelungsgemisch nach einem der Ansprüche 1 bis 4,
dadurch gekennzeichnet,
daß die Calciumcarbidkörner aus agglomerierten Carbidfeinteilchen bestehen.

6. Entschwefelungsgemisch nach einem der Ansprüche 1 bis 5,
dadurch gekennzeichnet,
daß es weniger als 38 Gew.-% Magnesium enthält.

7. Entschwefelungsgemisch nach einem der Ansprüche 1 bis 6,
dadurch gekennzeichnet,
daß die Umhüllungsverbindung der Magnesiumkörner und/oder die agglomerierten Calciumcarbidkörner ein Bindemittel enthalten, das aus einem organischen, tierischen, pflanzlichen oder mineralischen Öl oder Fett besteht.

8. Entschwefelungsgemisch nach dem Anspruch 7,
dadurch gekennzeichnet,
daß das Bindemittel größtenteils aus hydriertem Ricinöl besteht.

9. Entschwefelungsgemisch nach einem der Ansprüche 1 bis 8,
dadurch gekennzeichnet,
daß die Calciumcarbidkörner durch ein aus Steinkohlenpech bestehendes Bindemittel agglomeriert sind.

## Claims

1. Desulphurizing mixture based on magnesium granules coated with a mineral compound and calcium carbide granules, characterized in that the average dimensions of the coated magnesium granules (D1 + 2e) and of the calcium carbide granules (D3) are proportional to the average volumetric masses of these granules (d, d3) such that:$\frac{\text{D1+2e}}{\text{D3}} \text{=} \frac{\text{d}}{\text{d3}} \text{.}$ .

2. Desulphurizing mixture according to claim 1, characterized in that the mineral coating compound is a slag having the composition 2CaO.SiO₂.

3. Desulphurizing mixture according to claim 1, characterized in that the mineral coating compound is calcium carbide.

4. Desulphurizing mixture according to claim 3, characterized in that the mineral coating compound is micronized calcium carbide having a granule size of less than 80 micrometres.

5. Desulphurizing mixture according to one of claims 1 to 4, characterized in that the calcium carbide granules consist of agglomerated carbide fines.

6. Desulphurizing mixture according to one of claims 1 to 5, characterized in that it contains less than 38% by weight of magnesium.

7. Desulphurizing mixture according to one of claims 1 to 6, characterized in that the compound for coating the magnesium granules and/or the agglomerated granules of calcium carbide contain a binder consisting of an organic, animal, vegetable or mineral oil or fat.

8. Desulphurizing mixture according to claim 7, characterized in that the binder mainly consists of hydrogenated castor oil.

9. Desulphurizing mixture according to one of claims 1 to 8, characterized in that the grains of calcium carbide are agglomerated by a binder consisting of coal pitch.
